# FASCICULE DE BREVET EUROPEEN

(11) **EP 0 213 027 B1**
(45) Date de publication et mention de la délivrance du brevet: **19.12.1990**
(21) Numéro de dépôt: 86401686.0
(22) Date de dépôt: 29.07.1986
(51) Int. Cl.: C10M 133/56

(54) **Compositions améliorées d'additifs dispersants pour huiles lubrifiantes et leur préparation**
Dispergiermittel additivzusammensetzungen für Schmieröle und Herstellung davon
Dispersant additive compositions for lubricating oils, and their preparation

(30) Priorité: 14.08.1985 FR 8512482
(43) Date de publication de la demande: 04.03.1987
(73) Titulaire: INSTITUT FRANCAIS DU PETROLE, 92502 Rueil-Malmaison (FR)
(72) Inventeur: Durand, Jean-Pierre, F-78400 Chatou (FR); Binet, Daniel, F-92500 Rueil-Malmaison (FR); Parc, Guy, F-92500 Rueil-Malmaison (FR)

(56) Documents cités:
- EP-A- 0 072 645
- US-A- 3 287 271
- US-A- 3 415 750
- US-A- 3 632 511
- US-A- 4 548 724
- CHEMICAL ABSTRACTS, vol. 86, no. 12, 21-03-1977, page 190, colonne 2, no. 75738f, Columbus, Ohio, US; & JP-A-76 130 409 (KARONITE CHEMICAL CO. LTD.) 12-11-1976

## Description

L'invention concerne des compositions dispersantes pour huiles lubrifiantes présentant une efficacité améliorée. Plus particulièrement, l'invention concerne de nouvelles compositions dispersantes, solubles dans les huiles lubrifiantes, obtenues par réaction d'alkénylsuccinimides de polyamines avec un anhydride ou un dianhydride d'acide mono- ou polycarboxylique, aliphatique, alicyclique our aromatique ayant une masse moléculaire d'au plus 250, puis réaction du produit obtenu avec au moins un composé organique à plusieurs fonctions hydroxyles et/ou amines.

L'un des principaux problèmes rencontrés actuellement dans les lubrifiants pour moteurs est dû à la présence inévitable dans le lubrifiant de particules étrangères en suspension, telles que des matières charbonneuses et des sludges provenant des suies, des produits d'altération du carburant et du lubrifiant, et de l'eau.

Or, l'accumulation de ces matières en suspension pose un sérieux problème pour l'efficacité du lubrifiant dans le moteur et il est important d'empêcher l'agglomération et le dépôt de ces matières indésirables sous forme de vernis, de matières charbonneuses dures et de sludges dans les différentes parties du moteur. Depuis plusieurs années, on tente de pallier ces difficultés par l'emploi d'additifs organo-métalliques, tels que par exemple des sulfonates, des phénates ou des salicylates de métaux alcalino-terreux, ou d'additifs organiques, tels que par exemple des polyméthacrylates greffés ou copolymérisés avec des monomères azotés, ou des alkénylsuccinimides de polyéthylène-polyamines, ou encore des alkénylsuccinates de polyols.

Mais l'utilisation des additifs organo-métalliques est limitée par les risques de dépôts divers d'oxydes métalliques sur les électrodes de bougies dans les moteurs à allumage commandé; ces dépôts peuvent provoquer du préallumage nuisible pour les moteurs. Les additifs organiques sans cendres connus présentent l'inconvénient d'une efficacité limitée à haute température et également dans certains cas en présence de traces d'eau.

La demande de brevet européene EP-A-72.645 décrit des additifs dispersants pour huiles lubrifiantes préparés par un procédé dans lequel
1) on fait réagir un anhydride polyalkénylsuccinique (par exemple polyisobuténylsuccinique dont la chaîne polyisobutényle présente une masse moléculaire moyenne en nombre de 900 à 2000) avec une alkyléne polyamine; puis
2) on fait réagir le produit obtenu à l'étape (1) avec un anhydride d'acide dicarboxylique tel que l'anhydride maléique, l'anhydride succinique et les anhydrides alkyle-et alkényl-succiniques ayant de 1 à 18 atomes de carbone dans la chaîne alkyle ou alkényle.

L'invention a pour objet de fournir de nouvelles compositions d'additifs pour huiles lubrifiantes présentant des propriétés améliorées, notamment une meilleure efficacité dispersante et une stabilité thermique accrue.

D'une manière générale, les compositions d'additifs de l'invention peuvent être définies comme les produits résultant de la réaction d'au moins un alkénylsuccinimide de polyamine avec au moins un anhydride ou un dianhydride d'acide mono- ou polycarboxylique, aliphatique, alicyclique ou aromatique ayant une masse moléculaire d'au plus 250, suivie de la réaction du produit obtenu avec au moins un composé organique à plusieurs fonctions hydroxyles et/ou amines tel que défini dans la description ci-après.

Plus particulièrement, les alkénylsuccinimides de polyamines utilisables pour préparer les additifs de l'invention sont obtenus par réaction de diverses polyamines avec un anhydride alkénylsuccinique dans lequel le groupement alkényle dérive d'un polymère d'une monooléfine contenant de 2 à 5 atomes de carbone (et plus particulièrement de polyisobutène), dans lequel le groupement alkényle (par exemple polyiosbutényle) a une masse moléculaire moyenne en nombre (Mn) de 500 à 5000, de préférence de 800 à 1500.

Les polyamines qui conviennent pour la préparation des alkénylsuccinimides considérés dans l'invention répondent plus particulièrement à la formule générale: dans laquelle m est un entier de 0 à 10. Ces polyamines bi-primaires peuvent être par exemple l'éthylènediamine, ou des polyéthylènepolyamines telles que la diéthylènetriamine, la tétraéthylènepentamine, la pentaéthylènehexamine ou encore des mélanges de ces polyamines commercialement disponibles.

On fait réagir l'anhydride alkénylsuccinique et la polyamine (tels que définis ci-dessus) de manière connue, en utilisant par exemple une proportion d'anhydride alkénylsuccinique allant d'environ 1 à 2 moles par mole de polyamine bi-primaire.

La préparation des compositions d'additifs de l'invention comprend une étape (a) dans laquelle on fait réagir au moins un alkénylsuccinimide tel que défini plus haut avec au moins un anhydride ou dianhydide d'acide mono- ou polycarboxylique, aliphatique, alicyclique ou aromatique, ayant une masse moléculaire d'au plus environ 250. Comme exemples d'anhydrides et de dianhydrides utilisables, on peut citer des anhydrides d'acides monocarboxyliques, tels que les anhydrides acétique et butyrique, et des anhydrides d'acides polycarboxyliques, tels que les anhydrides maléique et succinique, ou le dianhydride pyromellitique.

La réaction mise en oeuvre dans cette étape (a) est réalisée par mélange des réactifs définis plus haut en des proportions correspondant généralement à un rapport molaire alkénylsuccinimide/anhydride de 0,25/1 à 20/1 et de préférence de 0,5/1 à 10/1. On opère à une température pouvant aller de 20 à 200°C. On peut par exemple débuter la réaction à température relativement basse (par exemple 20 à 50°C) et la terminer à température plus élevée, par exemple à environ 130-180°C.

La réaction est le plus souvent conduite en utilisant comme solvant une huile minérale telle que de l'huile 100 Neutral, par exemple en une proportion telle que le produit final contienne de 50 à 70% en poids de matière active. Dans certains cas, on utilise également une certaine quantité d'un solvant aromatique, tel que par exemple le xylène ou le toluène. On opère alors au reflux du solvant aromatique. Ce solvant peut être éliminé en fin de réaction par chauffage du mélange réactionnel par exemple sous pression réduite.

La réaction est complexe, mais on peut penser qu'il y a superposition de plusieurs réactions entre l'anhydride et les groupements amines primaires et secondaires de l'alkénylsuccinimide. Il en résulte, selon les conditions opératoires et en particulier selon la nature de l'anhydride et selon le rapport molaire anhydride/alkénylsuccinimide, une augmentation de la masse moléculaire, une diminution du TBN (indice total de base) et une augmentation du TAN (indice total d'acide).

Pour la préparation des produits de l'invention, les produits obtenus dans l'étape (a) sont ensuite mis à réagir, dans une seconde étape (b), avec au moins un composé organique à plusieurs fonctions hydroxyles et/ou amines, plus particulièrement choisis dans les familles suivantes:
les polyols aliphatiques, renfermant de préférence de 3 à 6 groupements hydroxyles, tels que par exemple le triméthylolpropane, le pentaérythritol ou le dipentaérythritol;
les aminoalcools aliphatiques, renfermant de préférence une fonction amine primaire et de 1 à 3 fonctions hydroxyles, tels que par exemple l'amino-2 méthyl-2 propanol ou le tris-hydroxymétyl aminométhane;

Jes polyamines de formule générale telles que définies plus haut; et

les esters à fonctions hydroxyles libres formés entre un anhydride alkénylsuccinique et un polyol, tels que par exemple les polyisobuténylsuccinates de triméthylolpropane, de pentaérythritol, ou de dipentaérythritol.

La réaction mise en oeuvre dans la seconde étape (b) est réalisée par mélange des réactifs définis précédemment en des proportions correspondant généralement à un support molaire composé organique/ anhydride de 0,25/1 à 4/1 et de préférence de 0,5 à 2/1. On opère à une température pouvant aller de 100 à 200°C, de préférence voisine de 150°C. La réaction est le plus souvent conduite dans le même solvant que dans l'étape (a), en général une huile minérale, par exemple une huile 100 Neutral.

Généralement, les compositions d'additifs de l'invention peuvent être utilisées dans les lubrifiants seules ou en combinaison avec d'autres additifs conventionnels. Comme additifs dispersants dans les huiles, elles peuvent être utilisées dans des proportions allant de 0,1 à 20% en poids du lubrifiant, suivant l'usage auquel le lubrifiant est destiné et suivant la présence ou l'absence d'autres additifs spécialement dispersants et/ou détergents. Ordinairement, leur proportion pourra varier de 1 à 10% en poids du lubrifiant. Les compositions de l'invention peuvent être incorporées à diverses huiles de bases minérales, synthétiques ou mixtes, utilisées à des fins diverses, telles que les lubrifiants pour moteurs à combustion interne à allumage commandé ou à allumage par compression, (comme par exemple les moteurs d'automobiles ou de camions, les moteurs deux temps, les moteurs d'avion à piston, les moteurs marins ou encore les Diesels ferroviaires). De plus, les fluides de transmission automatique, d'engrenage, de travail des métaux, d'hydraulique et les graisses peuvent aussi bénéficier de l'incorporation des additifs de l'invention.

Normalement, les compositions de l'invention sont utilisées en mélange avec d'autres additifs conventionnels. Ceux-ci comprennent des produits phosphorés ou soufrés améliorant les propriétés extrême-pression, des détergents organométalliques, tels que les phénate-sulfures, les sulfonates et les salicylates de métaux alcalino-terreux, des dispersants sans cendres, des polymères épaississants, ainsi que des anticongelants, des inhibiteurs d'oxydation, des agents anticorrosifs, antirouille et antimousse, etc.

Les exemples suivants illustrent l'invention mais ne doivent en aucune manière être considérés comme limitatifs. Les exemples 1, 3, 5, 7 et 9 sont donnés à titre de comparaison.

Dans ces exemples, les mélanges de polyisobutényl-succinimides A, B et C dérivent d'anhydride polyisobutényl-succinique dont le groupement polyisobutényle a une masse moléculaire moyenne en nombre d'environ 920.

### Exemple 1 (comparatif)

A 102 g d'un mélange A contenant 39 g d'huile 100 Neutral et 63 g d'un polyisobutényl-succinimide obtenu par réaction d'anhydride polyisobutényl-succinique et d'un mélange commercial de tetraéthylènepentamine (TEPA) (dans un rapport molaire anhydride/TEPA de 1,5), on ajoute 2,2 g (2,2 10⁻² mole) d'anhydride maléique et 65 g de xylène. Le mélange réactionnel est agité pendant 4 heures à température ambiante, puis le xylène est éliminé par distillation sous pression réduite.

Le mélange réactionnel est additionné à raison de 3% en poids de matières actives à une huile minérale formulée mais ne contenant pas d'additif dispersant sans cendres. L'efficacité dispersante de la composition de l'invention est évaluée par l'essai à la tache sur papier filtre, en présence de matière charbonneuse issue d'une huile usagée de moteur Diesel. Le rapport entre les diamètres de la tache noire et de l'auréole d'huile est déterminé au bout de 48 heures, le mélange ayant subi avant dépôt sur le papier filtre différents traitements. Les conditions de l'essai à la tache et les reultats obtenus sont rassemblés dans le tableau I. Dans ce tableau figurent également les résultats obtenus dans les mêmes conditions, avec l'huile formulée en absence d'additif dispersant sans cendres (mélange 0) et avec le mélange A défini plus haut.

Un produit préparé dans les conditions de l'exemple 1 est inclus comme dispersant sans cendres à une concentration de 3% en poids de matières actives dans une formulation d'huile lubrifiante de niveau SF/CD et soumis à un essai moteur du type séquence V-D afin d'évaluer la protection contre les boues, le vernis et l'usure. Cet essai, effectué selon la norme ASTM 315-Partie III, est réalisé avec un moteur à essence Ford, 4 cylindres.

Les résultats de cet essai moteur (cotations: moyenne vernis piston, moyenne vernis moteur et moyenne boues) sont rassemblés dans le tableau Il (1).

Par ailleurs, un produit préparé dans les conditions de l'exemple 1 est inclus comme dispersant sans cendres à une concentration de 3% en poids de matières actives dans une formulation d'huile lubrifiante monograde SAE 30 et soumis à un essai moteur MWM (B). Les résultats de cet essai moteur sont rassemblés dans le tableau Il (2).

### Exemple 2

A 102 g du mélange A défini dans l'exemple 1, on ajoute 2,2 g (2,2 10-² mole) d'anhydride maléique et 64 g de xylène. Le mélange réactionnel est agité pendant 3 heures à 30°C. Au mélange réactionnel ainsi obtenu, on ajoute 2,78 g (2,3 10-² mole) de tris-hydroxyméthylaminométhane et 0,11 g d'acétate de zinc comme catalyseur. Le mélange ainsi obtenu est agité à 30°C pendant 30 minutes, puis chauffé au reflux du xylène pendant 6 heures. Le mélange réactionnel est débarrassé du xylène par distillation sous pression réduite et ensuite additionné de 19,2 g d'huile 100 Neutral et enfin filtré. L'efficacité dispersante, évaluée de la même manière que dans l'exemple 1, est illustrée par les résultats rassemblés dans le tableau I.

Un produit préparé dans les conditions de l'exemple 2 est inclus comme dispersant sans cendres à une concentration de 3% en poids de matières actives dans la formulation d'huile lubrifiante de niveau SF/CD de l'exemple 1 et soumis à un essai moteur de type séquence V-D. Les résultats de cet essai moteur, figurant dans le tableau ll (1), illustrent l'amélioration apportée par l'additif de l'exemple 2 comparativement au produit de l'exemple comparatif 1. Dans le tableau Il (2), figure également le résultat de l'essai moteur MWM (B) réalisé dans les conditions décrites dans l'exemple 1, mais utilisant comme additif dispersant sans cendres l'additif de l'exemple 2. Le résultat illustre également l'amélioration apportée par remplacement de l'additif de l'exemple 1 comparatif par celui de l'exemple 2.

### Exemple 3 (comparatif)

A 85 g du mélange A défini dans l'exemple 1, on ajoute 3,7 g (3,8 10-² mole) d'anhydride maléique et 70 g de xylène. Le mélange réactionnel est chauffé pendant 5 heures au reflux, puis le xylène est éliminé par distillation sous pression réduite. Les résultats des tests d'efficacité dispersante de ce mélange sont indiqués dans le tableau I. Le tableau ll rassemble les résultats des essais moteur avec le produit de cet exemple.

### Exemple 4

A 85 g du mélange A défini dans l'exemple 1, on ajoute 3,7 g (3,8 10-² mole) d'anhydride maléique et 70 g de xylène. Le mélange réactionnel est chauffé pendant 5 heures au reflux, puis le xylène est éliminé par distillation sous pression réduite. On ajoute au mélange réactionnel 1,54 g (environ 1,15. 10-² mole) de triméthylolpropane. Le mélange est ensuite porté à 150°C pendant 6 heures.

L'excellente efficacité dispersante du produit obtenu est illustrée par les résultats figurant dans le tableau I. Par ailleurs, les résultats des essais moteur séquence V-D et MWM (B) reportés dans le tableau ll montrent l'amélioration apportée par le remplacement du produit de l'exemple 3 par celui de l'exemple 4.

### Exemple 5 (comparatif)

A 95 g d'un mélange B contenant 37 g d'huile 100 Neutral et 58 g d'un polyisobutényl-succinimide obtenu par réaction d'anhydride polyisobutényl-succinique et d'un mélange commercial de tétraéthylènepentamine (rapport molaire anhydride/TEPA=2), on ajoute 1,05 g (environ 10-² mole) d'anhydride maléique et 70 g de xylène. Le mélange réactionnel est chauffé pendant 2,5 heures au reflux et le xylène est ensuite éliminé par distillation sous pression réduite.

L'efficacité dispersante du produit de cet exemple, ainsi que celle du mélange B, sont illustrées par les réaultats figurant dans le tableau I.

### Exemple 6

On répète l'exemple 5, en ajoutant au mélange réactionnel (avant élimination du xylène) 2,1 g de triméthylolpropane (soit 1,57 . 10⁻² mole). On chauffe alors au reflux pendant 5 heures. Puis le xylène est éliminé par distillation sous pression réduite.

On obtient une composition d'additif présentant une efficacité dispersante nettement supérieure à celle du produit de l'exemple 5, comme le montrent les résultats rassemblés dans le tableau I.

### Exemple 7 (comparatif)

A 2438 g d'un mélange C contenant 731 g d'huile 100 Neutral et 1707 g d'un polyisobuténylsuccinimide obtenu par réaction d'anhydride polyisobuténylsuccinique et d'un mélange commercial de tétraéthylènepentamine (rapport molaire anhydride/TEPA=₁,₈), on ajoute 105,2 g d'anhydride maléique (soit environ 1,07 mole). Le mélange réactionnel est chauffé pendant 3 heures à 80°C.

L'efficacité dispersante du produit de cet exemple, ainsi que celle du mélange C initial, sont illustrées par les réaultats figurant dans le tableau l.

### Exemple 8

On répète l'exemple 7, en ajoutant, après réaction de l'anhydride maléique, 44.3 g de pentaérythritol (soit environ 32,6 10-² mole).

Le mélange réactionnel ainsi obtenu est chauffé pendant 5 heures à 190°C.

Le produit obtenu a une teneur en azote de 1,74% en poids.

Son excellente efficacité dispersante est montrée par les résultats rassemblés dans le tableau I. Elle est nettement supérieure à celle du produit de l'exemple 7.

### Exemple 9 (comparatif)

A 2423 g du mélange C défini dans l'exemple 7, on ajoute 51,2 g d'anhydride maléique (soit 52,2 10⁻² mole). Le mélange réactionnel est porté à 60°C pendant 3 heures.

L'efficacité dispersante du produit de cet exemple est illustré par les résultats figurant dans le tableau I.

### Exemple 10

On répète l'exemple 9, en ajoutant, après réaction de l'anhydride maléique, 64,6 g de tris-hydroxyméthylaminométhane (soit 53,4 10-² mole) et 2,66 g d'acétate de zinc. On chauffe alors à 165°C pendant 6 heures.

Le produit obtenu présente une excellente efficacité dispersante, nettement supérieure à celle du produit de l'exemple 9, comme le montrent les résultats rassemblés dans le tableau 1.

### Exemple 11

On répète à nouveau l'exemple 9. Après réaction de l'anhydride maléique, on prélève 1153 g de mélange réactionnel, auquel on ajoute 796 g d'une solution contenant 318 g d'un polyisobuténylsuccinate de triméthylolpropane (lui-même formé par réaction d'anhydride polyisobuténylsuccinique et de triméthylolpropane dans un rapport molaire anhydride/triméthylolpropane de 0,5). Le mélange réactionnel est alors chauffé à 160°C pendant 7 heures.

L'excellente efficacité dispersante du produit obtenu est illustré par les résultats figurant dans le tableau I. Elle est à comparer à celle du produit de l'exemple 9.

### Exemple 12

On répète à nouveau l'exemple 9, en ajoutant après réaction de l'anhydride maléique, 70 g d'un mélange commercial de tétraéthylène pentamine. Le mélange réactionnel est chauffé à 160°C pendant 3 heures. L'excellente efficacité dispersante du produit obtenu, nettement supérieure à celle du produit de l'exemple 9, est illustrée dans le tableau I.

## Revendications

1. Composition d'additif à effet dispersant amélioré dans les huiles lubrifiantes, caractérisée en ce qu'elle consiste essentiellement en le produit résultant de la réaction (a) d'au moins un alkénylsuccinimide de polyamine avec au moins un anhydride ou un dianhydride d'acide mono- ou polycarboxylique, aliphatique, alicyclique ou aromatique présentant une masse moléculaire d'au plus 250, suivie de la réaction (b) du produit obtenu, avec au moins un composé organique à plusieurs fonctions choisies parmi les fonctions hydroxyles et amines, ledit alkénylsuccinimide mis en jeu dans la réaction (a) résultant de la réaction préalable d'au moins un anhydride alkénylsuccinique dont le groupement alkényle a une masse moléculaire moyenne en nombre de 500 à 5000 avec au moins une polyamine bi-primaire de formule générale dans laquelle m est un nombre entier de 0 à 10, en des proportions allant d'environ 1 à 2 moles d'anhydride alkénylsuccinique par mole de polyamine bi-primaire.

2. Composition selon la revendication 1, caractérisé en ce que, dans la réaction (b), le composé organique est choisi parmi les polyols aliphatiques, les aminoalcools aliphatiques, les polyéthylénepolyamines et les esters d'acides alkénylsucciniques et de polyols.

3. Composition selon l'une des revendications 1 et 2, caractérisée en ce que, dans la réaction (a), ledit anhydride ou dianhydride est l'anhydride acétique, l'anhydride butyrique, l'anhydride maléique, l'anhydide succinique ou le dianhydride pyromellitique, et en ce que, dans la réaction (b), ledit composé organique est le triméthylolpropane, le pentaérythritol, le dipentaerythritol, l'amino-2 méthyl-2 propanol, le tris- hydroxyméthyl aminométhane ou un polyisobuténylsuccinate de triméthylolpropane ou de pentaérythritol.

4. Composition selon d'une des revendications 1 à 3, caractérisée en ce que, dans la réaction (a), ledit anhydride est l'anhydride maléique.

5. Composition selon l'une des revendications 1 à 4, caractérisée en ce que, dans la réaction (a), ledit alkénylsuccinimide et ledit anhydride ou dianhydride sont mis à réagir dans un rapport molaire de 0,25/1 à 20/1, à une température de 20 à 200°C au sein d'un solvant comprenant au moins une huile minérale, et en ce que, dans la réaction (b), ledit composé organique est mis à réagir avec le produit de la réaction (a) dans une proportion correspondant à un rapport molaire dudit composé organique audit anhydride ou dianhydride de 0,25/1 à 4/1 et à une température de 100 à 200°C, les réactions (a) et (b) étant effectuées au sein d'un solvant comprenant au moins une huile minérale.

6. Composition selon la revendication 5, caractérisée en ce que ledit solvant comprend en outre un solvant aromatique.

7. Composition selon la revendication 1, dans laquelle la polyamine bi-primaire est la tétraéthylènepentamine.

8. Composition selon la revendication 1, dans laquelle la polyamine bi-primaire est la pentaéthylènehexamine.

9. Composition lubrifiante caractérisée en ce qu'elle comprend une proportion majeure d'huile lubrifiante et une proportion de 0,1 à 20% en poids d'une composition d'additif selon l'une des revendications 1 à 8.

## Patentansprüche

1. Zusatzmittel mit verbesserter Dispergierwirkung in Schmierölen, dadurch gekennzeichnet, daß es praktisch aus dem Produkt besteht, das resultiert aus der Reaktion (a) von mindestens einem Polyaminalkenylsuccinimid mit mindestens einem aliphatischen, alicyclischen oder aromatischen Mono- oder Polycarbonsäureanhydrid oder -dianhydrid mit einem Molekulargewicht von höchstens 250, gefolgt von der Reaktion (b) von dem erhaltenen Produkt mit mindestens einer organischen Verbindung mit mehreren funktionellen Gruppen ausgewählt aus Hydroxyl- und Aminfunktionen, wobei das in der Reaktion (a) eingesetzte Alkenylsuccinimid resultiert aus der vorausgehenden Umsetzung von mindestens einem Alkenylbernsteinsäureanhydrid, dessen Alkenylgruppe ein zahlenmittleres Molekulargewicht von 500 bis 5000 aufweist, mit mindestens einem bi-primären Polyamin der allgemeinen Formel worin m eine ganze Zahl von 0 bis 10 bedeutet, in Mengenverhältnissen von etwa 1 bis 2 mol Alkenylbernsteinsäureanhydrid pro mol bi-primäres Polyamin.

2. Mittel nach Anspruch 1, dadurch gekennzeichnet, daß in der Reaktion (b) die organische Verbindung ausgewählt ist unter den aliphatischen Polyolen, den aliphatischen Aminoalkoholen, den Polyethylenpolyaminen und den Estern von Alkenylbernsteinsäuren und Polyolen.

3. Mittel nach einem der Ansprüche 1 und 2, dadurch gekennzeichnet, daß in der Reaktion (a) das Anhydrid oder Dianhydrid Essigsäureanhydrid, Buttersäureanhydrid, Maleinsäureanhydrid, Bernsteinsäureanhydrid oder Pyromellitsäuredianhydrid ist und daß in der Reaktion (b) die organische Verbindung Trimethylolpropan, Pentaerythrit, Dipentaerythrit, 1-Amino-2-Methyl-2-Propanol, Trishydroxymethyl-Aminomethan oder ein Polyisobutenylsuccinat von Trimethylolpropan oder Pentaerythrit ist.

4. Mittel nach einem der Ansprüche 1 bis 3, dadurch gekennzeichnet, daß in der Reaktion (a) das Anhydrid Maleinsäureanhydrid ist.

5. Mittel nach einem der Ansprüche 1 bis 4, dadurch gekennzeichnet, daß in der Reaktion (a) das Alkenylsuccinimid und das Anhydrid oder Dianhydrid in einem molaren Verhältnis von 0,25/1 bis 20/1 bei einer Temperatur von 20 bis 200°C in einen mindestens ein Mineralöl aufweisenden Lösungsmittel zur Reaktion gebracht werden, und daß in der Reaktion (b) die organische Verbindung mit dem Produkt der Reaktion (a) in einer einem molaren Verhältnis der organischen Verbindung zum Anhydrid oder Dianhydrid von 0,25/1 bis 4/1 entsprechenden Menge und bie einer Temperatur von 100 bis 200°C zur Umsetzung gebracht werden, wobei die Reaktionen (a) und (b) in einem mindestens ein Mineralöl aufweisenden Lösungsmittel durchgeführt werden.

6. Mittel nach Anspruch 5, dadurch gekennzeichnet, daß das Lösungsmittel ferner ein aromatisches Lösungsmittel aufweist.

7. Mittel nach Anspruch 1, worin das bi-primäre Polyamin Tetraethylenpentamin ist.

8. Mittel nach Anspruch 1, worin das bi-primäre Polyamin Pentaethylenhexamin ist.

9. Schmiermittelzusammensetzung, dadurch gekennzeichnet, daß sie eine Hauptmenge an Schmieröl und eine Menge von 0,1 bis 20 Gew.-% eines Zusatzmittels nach einem der Ansprüche 1 bis 8 aufweist.

## Claims

1. An additive composition of improved dispersing effect in lubricating oils, consisting essentially of the product resulting from the reaction of at least one polyamine alkenylsuccinimide with at least one anhydride or one dianhydride of aliphatic, alicyclic or aromatic mono- or polycarboxylic acid having a molecular weight of at most 250 followed by the reaction (b) of the resultant product with at least one organic compound having several groups selected from hydroxyl and amine groups, said alkenylsuccinimide involved in reaction (a) resulting from the previous reaction of at least one alkenylsuccinimide anhydride, whose alkenyl group has an average molecular weight by number from 500 to 5000, with at least one bi-primary polyamine of general formula: wherein m is an integer from 0 to 10, in proportions from about 1 to 2 moles of alkenylsuccinic anhydride per mole of bi-primary polyamine.

2. A composition according to claim 1, characterized in that, in the reaction (b), the organic compound is selected from aliphatic polyols, aliphatic aminoalcohols, polyethylene-polyamines, and esters of alkenylsuccinic acids and polyols.

3. A composition according to one of claims 1 and 2, characterized in that in reaction (a), said anhydride or dianhydride is acetic anhydride, butyric anhydride, maleic anhydride, succinic anhydride or pyromellitic dianhydride and in that, in reaction (b), said organic compound is trimethylolpropane, pentaerythritol, dipentaerythritol, 2-amino 2-methyl propanol, tris-hydroxy-methyl aminomethane or a polyisobutenylsuccinate of trimethylolpropane or pentaerythritol.

4. A composition according to one of claims 1 to 3, characterized in that, in reaction (a), said anhydride is maleic anhydride.

5. A composition according to one of claims 1 to 4, characterized in that, in reaction (a), said alkenylsuccinimide and said anhydride or dianhydride are reacted in a molar ratio from 0.25/1 to 20/1, at a temperature from 20 to 200°C, within a solvent comprising at least one mineral oil and in that, in reaction (b), said organic compound is reacted with the product of reaction (a) in a proportion corresponding to a molar ratio of said organic compound to said anhydride or dianhydride from 0.25/1 to 4/1, at a temperature from 100 to 200°C, the reactions (a) and (b) being performed within a solvent comprising at least one mineral oil.

6. A composition according to claim 5, characterized in that said solvent further comprises an aromatic solvent.

7. A composition according to claim 1, in which the bi-primary polyamine is tetraethylenepentamine.

8. A composition according to claim 1, in which the bi-primary polyamine is pentaethylenehexamine.

9. A lubricating composition characterized in that it comprises a major proportion of lubricating oil and a proportion of from 0.1 to 20% by weight of an additive composition according to one of claims 1 to 8.
